# EUROPÄISCHE PATENTSCHRIFT

(11) **EP 1 092 335 B1**
(45) Veröffentlichungstag und Bekanntmachung des Hinweises auf die Patenterteilung: **04.12.2002**
(21) Anmeldenummer: 99917871.8
(22) Anmeldetag: 26.03.1999
(51) Int. Cl.: H04R 25/00, C23C 14/32

(54) **VERFAHREN ZUR HERSTELLUNG VON HÖRHILFEN MIT EINER ABSCHIRMUNG GEGEN ELEKTROMAGNETISCHE STRAHLUNG**
METHOD FOR PRODUCING HEARING AIDS WITH SHIELDING FROM ELECTROMAGNETIC RADIATION
PROCEDE PERMETTANT DE PRODUIRE DES PROTHESES AUDITIVES COMPORTANT UN BLINDAGE CONTRE LE RAYONNEMENT ELECTROMAGNETIQUE

(30) Priorität: 28.03.1998 DE 19813904
(43) Veröffentlichungstag der Anmeldung: 18.04.2001
(73) Patentinhaber: Resound Deutschland GmbH, 48145 Münster (DE); Angewandte Plasma-, Vakuum-und Verfahrenstechnik GmbH, 45301 Essen (DE)
(72) Erfinder: BREDENBECK, Berthold, 48268 Greven (DE); FLAMM, Rolf, 52224 Stolberg (DE); HINZ, Hans-P., Angew. P.V. und Verfahrenstech.GmbH, 45301 Essen (DE)
(74) Vertreter: Neugebauer, Jürgen, Dipl.-Phys.
(86) Internationale Anmeldenummer: EP9902064
(87) Internationale Veröffentlichungsnummer: WO99051057

(56) Entgegenhaltungen:
- EP-A- 0 463 230
- WO-A-94/00618
- WO-A-96/16198
- DE-A- 4 322 465
- DE-C- 4 425 221
- DE-C- 19 533 862
- GB-A- 2 070 890
- US-A- 5 640 457

## Beschreibung

Die Erfindung betrifft von ein Verfahren zur Herstellung Hörhilfen mit einer Abschirmung gegen elektromagnetische Strahlung.

Unter Hörhilfen im Sinne der Erfindung werden Hörgeräte, Hörverstärker, drahtlose Kopfhörer, Hörbrillen mit integriertem Hörgerät verstanden.

Man unterscheidet sog. HDO- und IDO-Hörgeräte. HDO-Hörgeräte werden hinter dem Ohr angebracht und IDO-Hörgeräte im Ohr getragen.

Übliche Hörgeräte bestehen im allgemeinen aus einem Mikrofon, einer Verstärkereinheit sowie einem Hörer und einer Batterie. Dabei bestehen die Gehäuse, die am Kopf getragen werden, aus Gewichtsgründen aus Kunststoffmaterialien.

Bei diesen Hörhilfen tritt jedoch das Problem auf, daß ihre Funktion erheblich gestört wird, wenn der Träger des Gerätes in die Nähe starker elektromagnetischer Strahlungsquellen gelangt, beispielsweise Autotelefone, mobile Funkgeräte, Funktelefone und Mikrowellengeräte. In der Nähe derartiger Sender haben die abgestrahlten elektromagnetischen Wellen oft sehr hohe Feldstärken. Diese elektromagnetische Strahlung dringt durch kleine Öffnungen und Spalten an die Geräte, aber auch durch die Kunststoffgehäuseteile in das Innere des Gerätes ein und beeinflußt die Funktion der elektronischen Komponenten des Gerätes erheblich.

Besonders das Telefonieren mit Hörhilfen in Verbindung mit Mobiltelefonen ist aufgrund der Störeinstrahlung problematisch. Insbesondere Hörgeräte mit größerer Verstärkung werden durch Funktelefone derart stark gestört, daß das Telefonieren nahezu unmöglich ist. Selbst der Aufenthalt in der Nähe eines Funktelefons, eines Mobiltelefons oder anderer vergleichbarer Störquellen kann im Hörgerät Störungen verursachen. Bei der Störeinstrahlung von Funktelefonen gibt es je nach Art des Telefons und des vom Telefon verwendeten Frequenzbereiches ein sehr unterschiedliches Verhalten.

Das Telefonieren mit analogen Funktelefonen älterer Bauart, die in relativ tiefen Frequenzbereichen arbeiten, ist mit einigen Einschränkungen prinzipiell möglich. Hier kann durch relativ einfache Abschirmmaßnahmen und zusätzliche Entstörungskondensatoren die Störeinwirkung stark reduziert werden. Bei Funktelefonen und Mobiltelefonen neuerer Bauart, die im sog. DECT-Standard oder GSM-Standard arbeiten, ist trotz derartiger Maßnahmen kein störungsfreies Telefonieren für Träger von Hörhilfen möglich. Dies liegt zum einen an der sehr hohen Signalintensität und zum andern an den relativ hohen Frequenzbereichen, die zur Signalübertragung der Telefonsignale benutzt werden.

Aus dem Stand der Technik sind bereits verschiedene Maßnahmen zur Abschirmung von Hörgeräten gegen elektromagnetische Störstrahlung bekannt. So beschreibt die DE-OS 43 43 702 ein am Kopf tragbares Hörgerät, bei dem zur Verbesserung der Störsicherheit des Hörgerätes gegen das Eindringen hochfrequenter elektromagnetischer Wellen vorgeschlagen wird, das Gehäuse aus mindestens zwei elektrisch leitenden Teilen vorzusehen, die über eine Hochfrequenzdichtung elektrisch leitend verbindbar sind. Die Gehäuseschalen bestehen dabei aus Kunststoff, der durch Beimengung von elektrisch leitfähigem Pulver, wie zum Beispiel Graphit, leitfähig gemacht wird. Die elektrisch leitenden Schichten der Stoßkanten, welche die elastische Hochfrequenzdichtung bilden, können aus einer elektrisch leitenden Folie oder auch aus einer elektrisch leitenden Lackschicht bestehen. Eine weitere Hochfrequenzdichtung besteht aus einer schlauchförmigen Aluminiumfolienummantelung.

Die DE-OS 19 54 345 beschreibt ein Hörgerät, bei dem zur Verbesserung der Störsicherheit gegen elektromagnetische Strahlung vorgesehen ist, daß aktive Bauelmente der Verstärker- und Übertragungsschaltung des Hörgerätes eine elektromagnetische Abschirmung aufweisen, die beispielsweise in Form eines Überzugs aus Leitlack, aus einer Metallfolienummantelung oder aus einer Kunststoffbeschichtung mit eingelagertem leitfähigen Kunststoff besteht.

Die DE-OS 19 45 760 betrifft ein digitales Hörgerät, bei dem zum Schutz gegen elektromagnetische Wellen ein Analog/Digitalumsetzer im Mikrofongehäuse angeordnet ist. Hierdurch soll erreicht werden, daß ein digitales Hörgerät geschaffen wird, das weitgehend unempfindlich gegen Immissionen von elektromagnetischen Wellen ist.

In der DE-OS 196 02 453 ist ein elektrisches Hörgerät beschrieben, bei dem zur Verbesserung der EMV-Festigkeit vorgesehen ist, daß in empfindlichen Bauteilen und/oder in störempfindlichen Leitungsverbindungen der Schaltung des Hörgerätes Hochfrequenzfilter angeordnet sind und entsprechende elektrische Ableitungen für diese hochfrequenten Ströme zu einer potentialbildenden Masse geschaltet werden. Die Masse kann von der Metallfolienbeschichtung oder -auskleidung eines aus Kunststoff bestehenden Gehäuses gebildet sein.

Die DE-GM 296 08 215 beschreibt ein Hörgerät, bei dem der integrierte Schaltkreis mit einer Abschirmung versehen ist, die eine Hochfrequenzsperre bildet. Diese Abschirmung besteht aus einem metallischen Käfig, aus einer Metallfolienummantelung, aus einem Überzug aus Leitlack oder aus einer Kunststoffummantelung mit eingelagertem leitfähigem Werkstoff.

Schließlich ist auch durch die DE-PS 34 13 891 und die DE-PS 41 00 541 bekannt, zur Abschirmung der Gehäuse gegen elektromagnetische Strahlung metallische Abschirmschichten durch Vakuum-Lichtbogenentladung und anodischer Verdampfung herzustellen. Dabei werden gemäß der DE-PS 43 07 740 flächige Kunststoffplatten mit einer metallischen Abschirmschicht versehen und anschließend erweicht, um daraus das eigentliche Gehäuse zu formen. Das Verfahren gewährleistet keine vollständige in sich geschlossene Abschirmschicht in fertigen Gehäusen, da durch die Verformung die Homogenität der metallischen Beschichtung nicht mehr gewährleistet ist und durch Miniaturrisse oder "pin-holes" für die elektromagnetische Strahlung Eintrittsöffnungen geschaffen werden. Ein weiterer Nachteil ist daher, die Notwendigkeit verhältnismäßig dicker Schichten mit einer über große Flächen große Ungleichmäßigkeit und einer unvermeidlichen Erwärmung des Kunststoffmaterials, was die Homogenität der Metallbeschichtung ebenfalls negativ beeinflußt.

Durch die DE-PS 44 40 521 ist eine Vorrichtung zum Beschichten von Substraten mit einem ionisierten Metalldampf bekannt. Bei dieser Vorrichtung wird im Unterdruck oder Vakuum durch Erhitzen Metalldampf erzeugt, aus welchem durch Ionisation in einer durch dem Metalldampf gestützten Bogenentladung zwischen der gekühlten Anode und der gekühlten Kathode ein Metalldampfplasma erzeugt wird. Aus diesem Plasma lagert sich das Metall auf dem flachen oder ebenen Substrat ab. Durch die elektrische Entkopplung von Metalldampfquelle und Ionisationseinrichtung sind die Abdampfrate und der Ionisationsgrad veränderbar und optimierbar. Es hat sich gezeigt, daß letzteres Verfahren eine sehr homogene dünne Metallisierung auf ebenen Gegenständen aus Kunststoff zuläßt. Um jedoch sehr komplizierte räumliche Strukturen mit engen und verhältnismäßig großen Erhöhungen oder Vertiefungen zu beschichten, müssen Maßnahmen zur weiteren Ausgestaltung des Verfahrens gefunden werden, um die Winkeldivergenz und den Streugrad der speziellen Anwendung anzupassen.

Auch die DE-PS-4425221 offenbart zur plasmagestützten metallischen oder elektrisch isolierenden Beschichtung von Substraten eine Niedervolt-Bogenplasmaquelle mit einander gegenüberliegender und eingehauster Anode und Kathode, welche rechtwinklig zu einem Vakuumbogenverdampfer angeortnet ist, dessen Target zur Zündung mit einer Hilfsanode der Niedervolt-Bogenplasmaquelle verbunden werden kann. Diese bekannte Einrichtung ist speziell dafür geschaffen eine isolierende Beschichtung zu schaffen, wobei die Target metallisch rein und leitfähig bleibt und eine stabile Zündung gewährleistet sein soll.

Aus dem Stand der Technik sind somit verschiedene Maßnahmen bekannt, Hörgeräte gegen elektromagnetische Strahlung abzuschirmen. Es handelt sich entsprechend der US-A-5640457 hierbei um Maßnahmen wie das Vorsehen elektrisch leitender Beschichtungen von Gehäusebestandteilen und auch dem Einbau spezieller elektronischer Filtermittel innerhalb der elektrischen Schaltung des Hörgerätes. Der Nachteil dieser Maßnahmen des Stands der Technik liegt jedoch darin, daß sie einerseits, soweit die elektrische Schaltung der Hörgeräte durch zusätzliche Anordnung verändert wird, sehr aufwendig sind und zum anderen durch die bisherigen Abschirmmaßnahmen die Aluminiumfolie, Leitlack und leitfähige Kunststoffe einsetzen, keine ausreichende Abschirmung möglich ist. So haben entsprechende Versuche der Anmelder gezeigt, daß Hörgeräteträger mit Mobiltelefonen neuer Bauart mit diesem Abschirmverfahren nicht störungsfrei telefonieren können.

Im Stand der Technik werden daher im wesentlichen die erwähnten Maßnahmen beschrieben, um Hörhilfen gegen elektromagnetische Strahlung abzuschirmen. Hierzu gehören die EMV-Entstörung des Mikrofons durch Entstörkondensatoren, störsichere Konstruktionen des Hörgeräteverstärkers, Abschirmung der Litzen zwischen dem Verstärker und dem Hörer sowie dem Mikrofon oder Abschirmung des Gehäuses mit entsprechenden Schutzschichten aus Aluminiumfolien, Leitlacken oder leitfähigem Kunststoff.

Die technische Aufgabe der Erfindung ist es daher, die elektromagnetische Abschirmung von Hörhilfen so zu verbessern, daß die Störeinstrahlung in diese Hörhilfen zum Beispiel von Mobiltelefonen neuer Bauart und anderen elektronischen und elektrischen Geräten auf einfache kostengünstige Weise unterdrückt werden kann. Dabei soll dafür gesorgt werden, daß selbst Gehäuse und Gehäuseabdichtungen mit sehr komplizierter und vielseitiger Formgebung allseitig gleichmäßig mit einer absolut geschlossen sehr dünnen Metallbeschichtung hoher Leitfähigkeit versehen werden können.

Diese Aufgabe der Erfindung wird durch ein Verfahren zur Herstellung einer gegen elektromagnetische Strahlung abgeschirmten Hörhilfe durch teilweises oder vollständiges Aufbringen einer gleichmäßigen Metallschicht auf die Oberflächen vom Gehäuserahmen der Hörhilfe und/oder den Innenseiten von Gehäuseseitenteilen der Hörhilfe unter Verwendung eines Plasmabedampfungsverfahrens, wobei zur Durchführung des Plasmabedampfungsverfahrens durch Erhitzen im Unterdruck oder Vakuum in einer von Anode und Kathode einer Ionisierungseinrichtung elektrisch sowohl getrennten als auch entkoppelten Verdampfereinheit Metalldampf erzeugt wird, aus welchem durch getrennte Ionisation in einer durch den Metalldampf gestützten Bogenentladung zwischen gekühlter Kathode und gekühlter Anode ein Metalldampfplasma aufgebaut wird, aus dem heraus sich das Metall auf den Oberflächen ablagert, wobei die thermische Verdampfereinheit, welche als ein zumindest ein Metall umfassendes Verdampfungsmaterial aufnehmender Tiegel ausgebildet ist, über der den Tiegel zumindest zweiseitig umfassenden Anode angeordnet wird, und die Kathode über der Anode rechtwinklig versetzt derart positioniert wird, daß sich die Abdampfkeule des in dem sich dazwischen ausbildenden kathodischen Plasmavakuumlichtbogen ionisierten Metalls bis zu einer sich in der Vakuumkammer drehenden Halterung für die Gehäuserahmen und/oder Gehäuseseitenteile erstreckt, wobei ferner für eine geschlossene Metallschichtdicke von 20 nm bis 500 nm die Parameter derart eingestellt werden, daß
a) der Abstand zwischen Anode und Verdampfereinheit zwischen 1 cm bis 5 cm und der Abstand zwischen Anode und Kathode zwischen 10 cm und 20 cm liegt,
b) der Abstand zwischen Verdampfereinheit und Halterung 20 cm bis 50 cm beträgt,
c) die Lichtbogenleistung bei einem Vakuum von 2 x 10⁻⁴ bar und weniger zwischen 0,05 bis 0,5 kW liegt, wobei das Maximum der Ionenenergieverteilungskurve zwischen 0,5 eV und 50 eV liegt.

Durch die Maßnahmen der Erfindung, die auf dem kathodischen Plasmabeschichtungsverfahren aufbauen, bei dem in einer Bogenentladung zwischen einer kalten Kathode und einer kalten Anode das Verdampfungsgut thermisch verdampft und im Lichtbogen ionisiert wird, ist die Herstellung sehr homogener Metallbeschichtungen mit vorzugsweise zwischen 200 nm und 500 nm liegenden Schichten sehr vorteilhaft. Die Beschichtung hat bei der Verwendung von Gold als Beschichtungsmaterial eine sehr hohe Leitfähigkeit, die zum Beispiel bei einer Schichtdicke von 400 nm einen Flächenwiderstand von nur 0,3 bis 0,4 Ohm/□ hat. Dadurch ergibt sich , daß durch das Aufbringen von erfindungsgemäß erzeugten Metallschichten auf Gehäuseteile (nachfolgend auch als Substratteile bezeichnet) von Hörhilfen eine hervorragende elektromagnetische Abschirmung erzielt wird. Die mit dem Verfahren abgeschiedenen Schichten besitzen eine sehr hohe Haftfestigkeit, wobei bei den erreichten Schichtdicken die Temperaturbelastung der Kunststoffsubstrate wegen der niedrigen Teilchentemperatur in Substratnähe sehr gering ist. Dazu trägt auch eine sehr hohe Beschichtungsrate von etwa 40 nm/s bis 50 nm/s bei verhältnismäßig geringer Lichtbogenleistung bei. Weiterhin sind die aufgebrachten Schichten kompakt und hoch abriebfest, was eine gute Weiterverarbeitbarkeit der so beschichten Gehäuseteile ermöglicht.

Die hohe Dichte der Schichten führt weiterhin auch zu einer besseren Korrosionsbeständigkeit der Metallisierung. Da Hörhilfen im allgemeinen hinter dem Ohr oder im Ohr getragen werden und hier auch in größerem Maße Hautschweiß vorhanden ist, kommt es häufig zu einer Korrosion der metallischen Bestandteile der Geräte, was sich auf die Funktion, aber auch auf die Abschirmung gegen elektromagnetische Strahlung auswirken kann. Bei Geräten mit eifindungsgemäß metallisierten Kunststoffgehäusen wurde festgestellt, daß aufgrund der Dichte der Schicht eine erheblich bessere Korrosionsbeständigkeit vorhanden ist.

Die Dichte der Schicht bewirkt weiterhin, daß für eine ausreichende Abschirmung insgesamt weniger metallisches Material eingesetzt werden muß, da bereits Schichten von 100 nm bis 1000 nm eine sehr gute Abschirmwirkung bewirken. Dies bedeutet eine erheblich kostengünstigere Möglichkeit, Hörhilfen gegen elektromagnetische Strahlung abschirmen zu können.

Angepaßt an besondere Ausführungsform oder Anwendungsanforderungen werden unterschiedliche Metallschichten eingesetzt; und zwar ausgewählt aus der Gruppe: Kupfer, Gold, Silber, Platin, Aluminium, Kobalt, Nickel oder Legierungen davon. Es ist weiterhin bevorzugt, auf die Metallschicht eine Korrosionsschicht aufzubringen, die beispielsweise aus Siliziumoxid oder Aluminiumtrioxid bzw. Titandioxid bestehen kann. Diese Schichten werden ebenfalls bevorzugt mittels des Plasmabedampfungsverfahrens aufgebracht.

In Abhängigkeit der zu beschichtenden Kunststoffmaterialien kann es weiterhin bevorzugt notwendig sein, vor der Beschichtung eine Haftvermittlerschicht aus Metall, wie Titan oder Chrom, aufzubringen oder eine Plasmavorbehandlung der Gehäuseteile in einer Vakuumkammer mittels Lichtbogenentladung vorzunehmen.

Bei den meisten Gehäusen ist es nicht notwendig, das vollständige Gehäuse mit Metall zu beschichten. Erfindungsgemäß ist daher vorgesehen, die Metallschicht nur teilweise aufzubringen. In diesen Fällen kann eine Maskierung der nicht zu beschichtenden Flächen dadurch erfolgen, daß entsprechende Formen oder Abdeckungen, beispielsweise Silikonformen oder -beschichtungen eingesetzt werden, welche die nicht zu beschichtenden Flächen bedecken. Nach der Beschichtung werden diese Abdeckungen abgezogen.

Ein weiterer Gegenstand der Erfindung ist eine Hörhilfe mit einer Abschirmung gegen elektromagnetische Strahlung, die durch teilweises oder vollständiges Aufbringen einer Metallschicht auf den Gehäuserahmen und die Innenseite der Gehäuseteile erhältlich ist, wobei die Metallschicht mittels des Plasmabedampfungsverfahrens mit thermischer Metalldampfquelle gemäß der Erfindung aufgebracht wird.

In einer bevorzugten Ausführungsform sind die Hörhilfen Hörgeräte, Hörbrillen mit integriertem Hörgerät, Hörverstärker oder drahtlose Kopfhörer. Bei Hörverstärkern handelt es sich um standardisierte Hörgeräte, die nicht individuell für den Träger angepaßt werden.

Die Erfindung wird in der nachfolgenden Beschreibung anhand der Zeichnung näher erläutert. Es zeigen
- Fig. 1: eine Explosionszeichnung eines HDO-Hörgeräts für eine Anordnung hinter dem Ohr;
- Fig. 2: die Explosionszeichnung eines IDO-Hörgeräts, das im Ohr angeordnet wird;
- Fig. 3: eine schematische Darstellung einer für das Verfahren gemäß der Erfindung verwendeten Vorrichtung.

Das erfindungsgemäße Verfahren wird in einer Vorrichtung gemäß Fig. 3 wie folgt ausgeführt. Die zu beschichtenden Gehäuseteile 1; 8 werden in eine Vakuumkammer 20 eingebracht, die anschließend evakuiert wird. Durch ein kurzes Kontaktieren der in der Kammer elektrisch isoliert eingeführten Elektrode, nämlich der Kathode und der Anode oder mit Hilfe einer separaten Zündelektrode wird ein Plasmavakuumlichtbogen gezündet, der zwischen Kathode 22 und Anode 23 brennt. Zur Kühlung sind die Elektroden mit Kühlschlangen 24 durchzogen. Aus einem innerhalb der Vakuumkammer befindlichen Tiegel 25 wird das Beschichtungsmaterial 26 thermisch verdampft. Zu diesem Zweck wird der Tiegel 25 über eine Widerstandsheizung 27 erhitzt. Die hierfür erforderliche Energie wird von einer Stromversorgung 28 geliefert, mit der die Verdampfungsleistung steuerbar ist. Das verdampfte Material, im vorliegenden Beispiel Gold, gelangt in den zwischen Kathode 22 und Anode 23 brennenden Lichtbogen und wird dort ionisiert. Der ionisierte Materialdampf schlägt sich auf den Oberflächen der zu beschichtenden Gehäuseteile 1; 8 nieder. Die Gehäuseteile, im dargestellten Fall der Gehäuserahmen 8, werden dazu auf drehbaren Montagescheiben 30 befestigt, wobei jede Montagescheibe zum Beispiel sechs Gehäuserahmen trägt, die ihrerseits auf einem Drehteller 32 montiert sind. Dadurch wird erreicht, daß alle Teile verschiedene Positionen der Bedampfungskeule durchlaufen.

Um eine homogene geschlossene Schichtdicke von etwa 20 nm bis etwa 500 nm der gewünschten Qualität zu erhalten, ist es zweckmäßig, nachfolgende Parameter einzuhalten. Der Abstand zwischen Anode 23 und Verdampfungseinheit 25 - 27 sollte zwischen 1 cm bis 5 cm liegen, wobei die Anode 23 unter dem Tiegel 25 angebracht ist und diesen zumindest zweiseitig so weit umfaßt, daß sie im oder über dem Niveau des Tiegels endet.

Die Kathode 22 hat von der Anode 23 einen Abstand zwischen 10 cm und 50 cm und ist rechtwinklig derart versetzt positioniert, daß die Abdampfkeule des in dem sich dazwischen ausbildenden kathodischen Plasmavakuumlichtbogen ionisierten Metalls bis zur sich drehenden Halterung 30; 32 für die Gehäuserahmen und/oder Gehäuseseitenteile erstreckt.

Der Abstand zwischen Verdampfereinheit 25 - 27 und Halterung 30, 32 beträgt etwa 20 bis 50 cm. Dabei wird als besonders vorteilhaft angesehen, daß sich die Montagescheiben 30 gegensinnig zum Drehteller 32 drehen. Auf diese Weise können die Rahmen und/oder Seitenteile mit 20 U/min bis 100 U/min bewegt werden. Neben der dargestellten vertikalen Anordnung kann auch eine horizontale hängende Anordnung gewählt werden, wobei die Fläche der Tiegelkavität entsprechend angepaßt werden kann.

Die Dicke der Metallschicht kann durch Schichtdicken-Überwachungssensoren während des Prozesses permanent verfolgt werden und kann durch Veränderung der Metallverdampfung an der Metalldampfquelle und/oder der Lichtbogenleistung in der Vakuumanlage sowie gegebenenfalls dem Öffnungswinkel von Abdeckblenden geregelt werden.

Für die Steuerung der Lichtbogenleistung ist vorgesehen, daß diese bei einem Vakuum von 2 x 10⁻⁴ bar und weniger zwischen 0,05 kW und 0,5 kW liegt, wobei das Maximum der Ionenenergie-Verteilungskurve zwischen 0.5 eV und 50 eV liegen soll. Die Steuerung erfolgt mit Hilfe der Stromversorgungsquelle 29.

In Fig. 1 ist eine Explosionsdarstellung für ein HDO-Hörgerät gezeigt, welches hinter dem Ohr zu tragen ist. Das Gehäuse besteht aus den Gehäuseseitenteilen 1 und einem Gehäuserahmen 8. Die Gehäuseseitenteile werden innen mit einer Metallschicht versehen, wogegen die Oberflächen des Gehäuserahmens 8 nahezu vollständig metallisiert werden. Die Schichtdicke der Metallisierung liegt vorzugsweise bei 400 nm bis 500 nm, wodurch sich Flächenwiderstände von 0.2 bis 0.4 Ohm/□ erreichen lassen, was eine sehr hohe Abschirmleistung mit sich bringt. Die Fig. 1 zeigt ferner eine Batterielade 2 zur Aufnahme der Batterie für das Hörgerät, eine Audiokontaktabdeckung 3 sowie eine Batterieachse 4a und eine Achse 4b für die Audiokontaktabdeckung. Eine Mikrofonabdeckung 5 und ein Hörwinkel 6 sind am Gehäuserahmen 8 zu befestigen, in welchen eine Verstärkergruppe 7 einsetzbar ist. Im Gehäuserahmen sind ferner untergebracht ein Hörschlauch 9, ein Hörer 10, eine Hörerlagerung 11, ein Silikonschlauch 12, ein Mikrofonschlauch 13, ein Mikrofon 14, eine Mikrofonlagerung 15 und ein Silikonschlauch 16.

Fig. 2 beschreibt den Aufbau eines IDO-Hörgerätes, das im Gehörgang getragen wird. Die Hörgeräteschale 41 ist auf ihrer Innenseite vollständig metallisiert. In ihr ist ein Hörschlauch 42, ein Hörer 43 mit den Hörerlitzen 44 untergebracht, die mit einem Verstärker 45 verbunden sind. Zum Mikrofon 47 führen Mikrofonlitzen 46. Ein Faceplate 48 ist ebenfalls auf ihrer Innenseite metallisiert und enthält Batteriekontakte, die über Batteriedrähte 49 mit dem Verstärker 45 verbunden sind.

Mit den erfindungsgemäßen Hörhilfen und dem Verfahren zur Herstellung einer EMV-Abschirmung in diesen Hilfen ist es erstmals möglich, die elektromagnetische Strahlung von Mobiltelefonen neuerer Technik wirksam abzuschirmen. Damit wird es möglich, daß Benutzer derartiger Geräte auch Mobiltelefone benutzen können.

Die vorgesehene Maßnahme der Metallisierung der Gehäuse mittels des Vakuumlichtbogenverfahrens ist einfach, kostengünstig und erheblich wirkungsvoller als die bisherigen Maßnahmen wie das Aufbringen von EMV-Lacken, Einsetzen von Aluminiumfolien, Verwendung von Metallgittem bzw. Abschirmung einzelner Schaltkomponenten oder schaltungstechnische Veränderung der elektronischen Komponenten in den Hörhilfen. Insbesondere die üblichen galvanischen und thermischen Beschichtungsverfahren sind unbefriedigend, da die zu beschichtenden Teile erhöhten Temperaturbelastungen ausgesetzt sind.

Das nachfolgende Beispiel soll die Erfindung weiter erläutern.

Es wurden die nachfolgenden Hörgeräte hergestellt und getestet.
1. IDO-Hörgerät (in dem Ohr) mit EMV-Schutzlack im inneren Schalenbereich;
2. IDO-Gerät mit in Alufolie eingepacktem Verstärker;
3. IDO-Gerät mit Entstörkondensatoren;
4. IDO-Gerät mit Entstörkondensatoren und EMV-Schutzlack im inneren Schalenbereich;
5. IDO-Vergleichsgerät ohne Abschirmung;
6. HDO-Gerät (hinter dem Ohr) mit dem EMV-Schutzlack im inneren Schalenbereich;
7. HDO-Gerät mit IDO-Gerät mit in Alufolie eingepacktem Verstärker;
8. HDO-Gerät mit Entstörkondensatoren;
9. HDO-Gerät mit Entstörkondensatoren und EMV-Schutzschicht im inneren Schalenbereich;
10. Erfindungsgemäßes HDO-Gerät mit EMV-Schutzschicht aus Gold mit dem kathodischen Vakumlichtbogenverfahren aufgebracht;
11. Erfindungsgemäßes HDO-Gerät mit EMV-Schutzschicht und Entstörkodensatoren, wobei die Schutzschicht aus Gold besteht und mittels dem kathodischen Vakuumlichtbogenverfahren aufgebracht wurde;
12. HDO-Vergleichsgerät ohne Abschirmung.

Mit den oben genannten Hörgeräten wurden Versuche mit DECT-Funktelefonen und GSM-Mobiltelefonen neuerer Bauart durchgeführt. Es wurde durch Abhören der Geräte mit Abhörgabel unter Einwirkung der Strahlung der Telefone subjektiv die Störeinwirkung auf die Versuchshörgeräte getestet. Die Funktelefone und Mobiltelefone wurden dabei in unterschiedlichen Positionen um die Versuchshörgeräte herumbewegt und die Störeinwirkung akustisch beurteilt. Von jeder Variante des Hörgerätes wurden zwei Geräte getestet. Da die Ergebnisse jeweils annähernd identisch sind, sind die Einzelergebnisse nicht separat gelistet.

Es wurde eine subjektive Bewertungsskala der Störeinwirkung von 1 bis 6 mit den Abstufungen 1 = sehr gut, 2 = gut, 3 = befriedigend, 4 = ausreichend, 5 = mangelhaft, 6 = ungenügend aufgestellt.

Die Versuche wurden mit den IDO-Geräten mit IC4-Technik und mit HDO-Geräten mit BT4-Technik durchgeführt. Ähnliche Ergebnisse wurden auch bei Versuchen mit anderen Verstärkern von Hörgeräten erzielt, so daß anzunehmen ist, daß eine Übertragbarkeit auf alle anderen Verstärkertechniken gegeben ist.

Bei den Tests wurden die in der nachfolgenden Tabelle 1 dargestellten Ergebnisse ermittelt:

| Nummer des Versuchsgerätes | Bewertung DECT | Bewertung GSM |
|---|---|---|
| 1 | 6 | 6 |
| 2 | 6 | 6 |
| 3 | 6 | 6 |
| 4 | 5 | 5 |
| 5 | 6 | 6 |
| 6 | 6 | 6 |
| 7 | 6 | 6 |
| 8 | 6 | 6 |
| 9 | 5 | 5 |
| 10 | 2 | 2 |
| 11 | 1 | 1 |
| 12 | 6 | 6 |

Die Versuche zeigen eindeutig, daß nur mit den erfindungsgemäßen Hörgeräten Nummer 10 und 11 Störeinwirkungen in ausreichender Weise abgeschirmt werden können, so daß ein störungsfreies Telefonieren mit Funk- oder Mobiltelefonen möglich ist. Bei allen anderen getesteten Varianten wird nur eine mangelhafte Abschirmung erreicht, so daß die Träger derartiger Hörgeräte nicht störungsfrei mit Funk- oder Mobiltelefonen telefonieren können.

## Patentansprüche

1. Verfahren zur Herstellung einer gegen elektromagnetische Strahlung abgeschirmten Hörhilfe durch teilweises oder vollständiges Aufbringen einer gleichmäßigen Metallschicht auf die Oberflächen vom Gehäuserahmen (8) der Hörhilfe und/oder den Innenseiten von Gehäuseseitenteilen(1) der Hörhilfe unter Verwendung eines Plasmabedampfungsverfahrens, wobei zur Durchführung des Plasmabedampfungsverfahrens durch Erhitzen im Unterdruck oder Vakuum in einer von Anode (23) und Kathode (22) einer Ionisierungseinrichtung elektrisch sowohl getrennten als auch entkoppelten Verdampfereinheit (25-27) Metalldampf erzeugt wird, aus welchem durch getrennte Ionisation in einer durch den Metalldampf gestützten Bogenentladung zwischen gekühlter Kathode (22) und gekühlter Anode (23) ein Metalldampfplasma aufgebaut wird, aus dem heraus sich das Metall auf den Oberflächen ablagert, wobei die thermische Verdampfereinheit (25 - 27), welche als ein zumindest ein Metall umfassendes Verdampfungsmaterial (26) aufnehmender Tiegel (25) ausgebildet ist, über der den Tiegel (25) zumindest zweiseitig umfassenden Anode (23) angeordnet wird, und die Kathode (22) über der Anode (23) rechtwinklig versetzt derart positioniert wird, daß sich die Abdampfkeule des in dem sich dazwischen ausbildenden kathodischen Plasma-Vakuumlichtbogen ionisierten Metalls bis zu einer sich in der Vakuumkammer drehenden Halterung (30, 32) für die Gehäuserahmen und/oder Gehäuseseitenteile erstreckt, wobei ferner für eine geschlossene Metallschichtdicke von 20 nm bis 500 nm die Parameter derart eingestellt werden, daß
a) der Abstand zwischen Anode (23) und Verdampfereinheit (25-27) zwischen 1 cm bis 5 cm und der Abstand zwischen Anode (23) und Kathode (22) zwischen 10 cm und 20 cm liegt,
b) der Abstand zwischen Verdampfereinheit (25 - 27) und Halterung (30, 32) 20 cm bis 50 cm beträgt,
c) die Lichtbogenleistung bei einem Vakuum von 2 x 10⁻⁴ bar und weniger zwischen 0,05 bis 0,5 kW liegt, wobei das Maximum der Ionenenergie-Verteilungskurve zwischen 0,5 eV und 50 eV liegt.

2. Verfahren nach Anspruch 1,
**dadurch gekennzeichnet,**
**daß** das Verdampfungsmaterial aus der Gruppe Kupfer, Gold, Silber, Platin, Aluminium, Kobalt, Nickel oder Legierungen derselben ausgewählt wird.

3. Verfahren nach Anspruch 1 oder 2,
**dadurch gekennzeichnet,**
**daß** die an der Halterung (30, 32) aufgehängten Gehäuserahmen (8) und/oder Gehäuseseitenteile (1) mit 20 U/min bis 100 U/min gedreht werden.

4. Verfahren nach einem der Ansprüche 1 bis 3,
**dadurch gekennzeichnet,**
**daß** zusätzlich mittels des Plasmavakuumlichtbogenverfahrens eine Korrosionsschutzschicht auf die Metallschicht aufgebracht wird.

5. Verfahren nach Anspruch 4,
**dadurch gekennzeichnet,**
**daß** die Korrosionsschutzschicht aus Siliciumdioxid oder Aluminiumtrioxid besteht.

6. Verfahren nach einem der Ansprüche 1 bis 5,
**dadurch gekennzeichnet,**
**daß** vor der Beschichtung eine Haftvermittlerschicht aus geeigneten Metallen wie Titan oder Chrom aufgebracht wird.

7. Verfahren nach einem der Ansprüche 1 bis 6,
**dadurch gekennzeichnet,**
**daß** vor der Beschichtung eine Plasmavorbehandlung der Gehäuseteile in einer Vakuumkammer erfolgt.

8. Verfahren nach einem der Ansprüche 1 bis 7,
**dadurch gekennzeichnet,**
**daß** beim teilweisen Aufbringen einer Metallschicht eine Maskierung der nicht zu beschichtenden Flächen erfolgt.

9. Verfahren nach Anspruch 8,
**dadurch gekennzeichnet,**
**daß** für die Maskierung Silikonformen oder Blechteile eingesetzt werden.

10. Verfahren nach einem der Ansprüche 1 bis 9,
**dadurch gekennzeichnet,**
**daß** die Hörhilfe ein Hörgerät, eine Hörbrille mit integriertem Hörgerät, ein Hörverstärker oder ein drahtloser Kopfhörer ist,
und **daß** als Beschichtungsmetall Gold verwendet wird.

## Claims

1. Method of producing a hearing aid screened from electromagnetic radiation by partial or total application of a uniform metal coating on the surfaces of housing frames (8) of the hearing aid and/or the insides of housing side portions (1) of the hearing aid, using a plasma-activated vapour deposition process, where in order to carry out the plasma-activated vapour deposition process metal vapour is produced by heating in an underpressure or vacuum in a vaporising unit (25-27) which is electrically both separate from and disconnected from the anode (23) and cathode (22) of an ionising device, then from this metal vapour a metal vapour plasma is generated by separate ionisation in an arc discharge, supported by the metal vapour, between the cooled cathode (22) and cooled anode (23), and from this plasma the metal is deposited on the surfaces, while the thermal vaporising unit (25-27), which is constructed as a crucible (25) which holds a vaporising material (26) containing at least one metal, is arranged above the anode (23) enclosing the crucible (25) at least on two sides, and the cathode (22) is positioned to be offset at right angles above the anode (23) so that the vaporisation spray pattern of the metal ionised in the cathodic plasma vacuum arc formed therebetween extends as far as a holder (30, 32) for the housing frames and/or housing side portions which rotates in the vacuum chamber, while additionally the parameters are adjusted for a closed metal layer thickness of 20 nm to 500 nm so that
a) the spacing between the anode (23) and vaporising unit (25-27) is between 1 cm and 5 cm, and the spacing between the anode (23) and cathode (22) is between 10 cm and 20 cm,
b) the spacing between the vaporising unit (25-27) and holder (30, 32) is from 20 cm to 50 cm,
c) the arc power for a vacuum of 2 x 10⁻⁴ bar or less is from 0.05 to 0.5 kW, the peak of the ion energy distribution curve being between 0.5 eV and 50 eV.

2. Method according to claim 1, **characterised in that** the vaporising material is selected from among copper, gold, silver, platinum, aluminium, cobalt, nickel or alloys thereof.

3. Method according to claim 1 or 2, **characterised in that** the housing frames (8) and/or housing side portions (1) suspended from the holder (30, 32) are rotated at 20 rpm to 100 rpm.

4. Method according to one of claims 1 to 3, **characterised in that** in addition an anti-corrosion coating is applied over the metal coating by the plasma vacuum arc process.

5. Method according to claim 4, **characterised in that** the anti-corrosion coating consists of silicon dioxide or aluminium trioxide.

6. Method according to one of claims 1 to 5, **characterised in that** before the coating a layer of adhesion promoter consisting of suitable metals such as titanium or chromium is applied.

7. Method according to one of claims 1 to 6, **characterised in that** before the coating the housing parts are subjected to a plasma pre-treatment in a vacuum chamber.

8. Method according to one of claims 1 to 7, **characterised in that** when a partial coating of metal is applied the areas which are not to be coated are masked off.

9. Method according to claim 8, **characterised in that** silicon moulds or sheet metal parts are used for the masking.

10. Method according to one of claims 1 to 9, **characterised in that** the hearing aid is a hearing device, hearing spectacles with an integrated hearing device, a hearing amplifier or wireless headphones, and **in that** gold is used as the coating metal.

## Revendications

1. Procédé de fabrication d'un appareil de correction auditif protégé contre le rayonnement électromagnétique par une couche de métal homogène, qui est appliquée partiellement ou totalement sur les surfaces du cadre du boîtier (8) de l'appareil de correction auditif et/ou sur les faces intérieures des parties latérales du boîtier (1) de l'appareil de correction auditif, et qui est déposée par un procédé de métallisation sous vide au plasma, dans lequel procédé, pour la mise en oeuvre du procédé de métallisation sous vide au plasma, on produit, par chauffage sous dépression ou sous vide dans une unité de vaporisation (25-27), non seulement séparée, mais aussi découplée de l'anode (23) et de la cathode (22) d'une unité d'ionisation, une vapeur métallique, à partir de laquelle on produit, par ionisation séparée dans une décharge en arc, renforcée par la vapeur métallique, entre une cathode (22) refroidie et une anode (23) refroidie, un plasma de vapeur métallique, à partir duquel le métal se dépose sur les surfaces, dans lequel procédé l'unité de vaporisation thermique (25-27), qui est conçue en forme de creuset (25) destiné à recevoir un matériau à évaporer (26) contenant au moins un métal, est disposée au-dessus de l'anode (23) entourant au moins sur deux côtés le creuset (25), et la cathode (22) est positionnée au-dessus de l'anode (23) avec un décalage à angle droit, de telle sorte que le lobe d'évaporation du métal ionisé dans l'arc plasma sous vide cathodique, formé dans l'espace intermédiaire, s'étend jusque vers un support (30, 32) rotatif dans la chambre sous vide, destiné à recevoir le cadre du boîtier ou les parties latérales du boîtier, dans lequel procédé, en outre, pour une épaisseur de couche métallique fermée de 20 nm à 500 nm, les paramètres doivent être réglés de telle sorte que :
a) la distance entre l'anode (23) et l'unité de vaporisation (25-27) est de 1 cm à 5 cm et la distance entre l'anode (23) et la cathode (22) est comprise entre 10 cm et 20 cm ;
b) la distance entre l'unité de vaporisation (25-27) et le support (30, 32) est de 20 cm à 50 cm ;
c) la puissance de l'arc électrique, en présence d'un vide de 2 x 10⁻⁴ bar et moins, est comprise entre 0,05 et 0,5 kW, le maximum de la courbe de distribution de l'énergie ionique étant compris entre 0,5 eV et 50 eV.

2. Procédé selon la revendication 1, **caractérisé en ce que** le matériau à évaporer est choisi dans le groupe cuivre, or, argent, platine, aluminium, cobalt, nickel ou des alliages de ceux-ci.

3. Procédé selon la revendication 1 ou 2, **caractérisé en ce que** le cadre du boîtier (8) et/ou les parties latérales du boîtier (1), suspendues contre le support (30, 32), sont entraînés en rotation à une vitesse de 20 tr/min à 100 tr/min.

4. Procédé selon une des revendications 1 à 3, **caractérisé en ce qu'**une couche anticorrosive est déposée, en plus, sur la couche métallique, par le procédé à l'arc plasma sous vide.

5. Procédé selon la revendication 4, **caractérisé en ce que** la couche anticorrosive est réalisée en dioxyde de silicium ou en trioxyde d'aluminium.

6. Procédé selon une des revendications 1 à 5, **caractérisé en ce que**, avant le revêtement, est déposée une couche adhésive, réalisée dans des métaux appropriés, tels que le titane ou le chrome.

7. Procédé selon une des revendications 1 à 6, **caractérisé en ce que**, avant le revêtement, les pièces du boîtier sont soumises à un pré-traitement au plasma dans une chambre sous vide.

8. Procédé selon une des revendications 1 à 7, **caractérisé en ce que**, dans le cas d'une couche métallique appliquée partiellement, les surfaces à ne pas revêtir sont protégées par un masquage.

9. Procédé selon la revendication 8, **caractérisé en ce que** le masquage est effectué avec des formes en silicone ou des pièces en tôle.

10. Procédé selon une des revendications 1 à 9, **caractérisé en ce que** l'appareil de correction auditif est une prothèse auditive, une monture de lunette avec prothèse auditive intégrée, un amplificateur auditif ou un casque d'écoute sans fil, et **en ce que** le métal de revêtement utilisé est l'or.
